# EUROPÄISCHE PATENTSCHRIFT

(11) **EP 0 999 043 B1**
(45) Veröffentlichungstag und Bekanntmachung des Hinweises auf die Patenterteilung: **21.05.2003**
(21) Anmeldenummer: 99121441.2
(22) Anmeldetag: 28.10.1999
(51) Int. Cl.: B41F 13/08, B65H 27/00, B41N 7/00

(54) **Verschleisshemmende, farbabweisende Beschichtung, insbesondere von Druckmaschinenkomponenten**
Wear retardant and ink repellent coating, especially for parts of printing machines
Revêtement résistant à l'usure et répulsif à l'encre, notamment pour des parties de machines d'impression

(30) Priorität: 05.11.1998 DE 19850968
(43) Veröffentlichungstag der Anmeldung: 10.05.2000
(73) Patentinhaber: MAN Roland Druckmaschinen AG, 63012 Offenbach (DE)
(72) Erfinder: Endisch, Martin, 86637 Wertingen (DE); Kirst, Markus, 64572 Büttelborn (DE); Johner, Gerhard, Dr., 63571 Gelnhausen (DE)
(74) Vertreter: Schober, Stefan, Dipl.-Ing.

(56) Entgegenhaltungen:
- EP-A- 0 629 514
- EP-A- 0 694 584
- GB-A- 2 022 016
- GB-A- 2 057 094
- GB-A- 2 260 987
- US-A- 4 308 799
- US-A- 5 429 872

## Beschreibung

Die Erfindung betrifft eine verschleißhemmende, farbabweisende Beschichtung, insbesondere von Druckmaschinenkomponenten, wie z. B. Leit- und Zugwalzen, Trichterspitzen, Ableitzungen etc.. Die Komponenten werden in Falzapparaten von Rollenmaschinen häufig durch Farbablage in ihrer Funktion gestört.

In verschiedenen Bereichen einer Druckmaschine besteht somit ein Bedarf an Oberflächen, die bei hoher Verschleißbeständigkeit gegen Gleitbewegungen des Papiers gleichzeitig weder von weggeschlagener noch von frischer Offsetfarbe benetzt werden dürfen.

Erfahrungsgemäß hat Farbablage letztlich immer eine Dimensionsänderung der Komponenten zur Folge, so daß neben Verschmiereffekten des bedruckten Papiers auch noch nachlassende Präzision bis hin zum Funktionsversagen z. B. des Falzapparates auftreten. Durch zunehmende Papiergeschwindigkeiten werden sowohl die Verschleißproblematik als auch das Problem der Farbablage verschärft.

Gleiches kann auch für die Bogenwendung gesagt werden, da hier beidseitig bedruckte Papierbögen mit nicht weggeschlagener Farbe bei zunehmenden Geschwindigkeiten paßgenau transportiert werden müssen. Bezüglich dieser Problematik wurde bereits gemäß der DE 29 14 255 A1 versucht, durch spezielle Zylinderbeschichtungen, bestehend aus verschleißfesten Metallen oder Metalloxiden, sowie einen darin verankerten Siegelstoff dem Verschleiß und der Farbablage entgegenzutreten.

In der DE 29 14 255 A1 werden als Siegelstoffe Teflon und Kopierlack benannt.

Beide Siegelstoffe sind jedoch dafür bekannt, daß sie in schnellen Rollenmaschinen über eine völlig unzureichende Lebensdauer verfügen und im Falle des Teflons auch noch verfahrensbedingt zu einer erheblichen Erwärmung des zu beschichtenden Bauteils führen, so daß maßlicher Verzug auftreten kann. Die Sintertemperatur von Teflon liegt im Bereich von 300° C und ist damit ausreichend hoch, um bei Präzisionswalzen, insbesondere wenn es sich um Schweißkonstruktionen handelt, Maßverzug zu verursachen.

Farbabweisende Oberflächeneigenschaften werden nicht nur zum Transport des bedruckten Papiers in der Druckmaschine benötigt, sondern im Fall des wasserlosen Offsets, auch TORAY-Prozeß genannt, zur Substitution des Feuchtmittelfilms auf der Druckplatte in Form eines Siliconfilms. Der Begriff Silicon kennzeichnet eine umfangreiche Gruppe von synthetischen polymeren Verbindungen, in denen Siliciumatome über Sauerstoffatome ketten- und/oder netzartig verknüpft sind und die restlichen Valenzen des Siliciums durch Kohlenwasserstoffreste (meist Methylgruppen) abgesättigt sind. Eine andere Bezeichnung für die Silicone ist Polyorganosiloxane.

Diese Siliconfilme auf den Wasserlos-Druckplatten zeigen neben ihren praktisch perfekten farbabweisenden Eigenschaften zusätzlich noch eine überraschend hohe Abriebfestigkeit, da in zahlreichen modernen Maschinen der sogenannte Deltaeffekt zur Beseitigung von drucktechnischen Residuen, wie z. B. Papier- oder Staubkrümel, benutzt wird. Der Deltaeffekt ist nichts anderes als ein geringer Schlupf im Prozentbereich zwischen der Feuchtauftragswalze und dem Plattenzylinder und ist ausführlich in der US 4,724,764 beschrieben.

Es ist aus der EP 629 514 A1 eine verschleisshemmende, feucht- und farbabweisende Beschichtung für eine Trägerschicht eines Gummituchs bekannt, die ein verschleissfestes Material in Form von verschleissarmen Hartmetallen beinhaltet. Das Gummituch ist zudem mit einem Siegelstoff behandelt. Beschichtung und Siegelstoff müssen jedoch eine ausreichende Farbübertragung gewährleisten.

Der Erfindung liegt nun die Aufgabe zugrunde, für Druckmaschinenkomponenten eine verschleißarme Beschichtung mit Versiegelung zu finden, die eine dauerhafte farbabweisende Oberflächeneigenschaft ergibt und die zusätzlich über eine hohe Resistenz gegenüber üblichen drucktechnischen Reinigungsmitteln verfügt.

Die der Erfindung zugrundeliegende Aufgabe wird durch die Merkmale des Anspruchs 1 und durch die kennzeichnenden Verfahrensschritte des Anspruchs 4 gelöst, nämlich dadurch, daß die zu schützende Druckmaschinenkomponente erstens eine verschleißhemmende Schicht aus Oxidkeramik wie Al₂O₃, Cr₂O₃, TiO₂, SiO₂ oder ZrO₂ bzw. Mischungen daraus, oder aus verschleißarmen Hartmetallen wie z. B. WC/Co, Cr₃C₂/NiCr, NiCrBSi, WC/Ni, Molybdän etc. aufweist, die vorzugsweise durch thermische Spritzverfahren wie atmosphärisches Plasmaspritzen und Hochgeschwindigkeitsflammspritzen aufgetragen wird und zweitens mit einer Versiegelung in Form eines Sieglers aus der Gruppe der Polyorganosiloxane insbesondere Polyhydrogenmethylsiloxan behandelt ist, bzw. wird, der bei 100° C bis 170° C aushärtet.

Je nach Druckmaschinenkomponente sind Oberflächengüten erforderlich, die einen Schleif- und Poliervorgang nach dem Beschichten erforderlich machen. In diesen Fällen ist es vorteilhaft, die Schleifbearbeitung unmittelbar nach dem Beschichten durchzuführen, um erst danach die Versiegelung mit einem Polyhydrogenmethylsiloxan-Siegler vorzunehmen.

Aufgrund der moderaten Aushärtetemperaturen der Siegler vom Typ Polyorganosiloxane. inbesondere Polyhydrogenmethylsiloxan ist auch eine Nachversiegelung, auch örtlich begrenzt, in der Druckmaschine möglich, ohne die betreffende Komponente ausbauen zu müssen.

In der bevorzugten Ausführungsform weist die vor Verschleiß schützende Beschichtung eine Dicke von 0,03 bis 1,5 mm, vorzugsweise 0,1 mm auf.

Die Beschichtung, Versiegelung und Aushärtung kann auch auf einer Druckmaschinenkomponente erfolgen, die nicht aus Stahl, sondern Leichtbauwerkstoffen wie Aluminium, Magnesium, Titan oder faserverstärktem Kunststoff besteht. Die vor Verschleiß schützende Oxidkeramik oder Hartmetallschicht muß nicht durch thermisches Spritzen aufgebracht sein, sondern kann auch durch Beschichtungsprozesse wie PVD (Physical Vapour Deposition), CVD (Chemical Vapour Deposition), Sintern, Heißisostatpressen, Galvanik, Sprengplattieren, Auftragschweißen, Auflöten, Klebetechniken oder Reaktivverfahren aufgebracht werden.

Des weiteren kann bei der erfindungsgemäßen verschleißhemmenden, farbabweisenden Beschichtung eine Oberflächenrauhigkeit der vor Verschleiß schützenden Schicht funktionsgerecht eingestellt werden, die vorzugsweise zwischen 1,0 µm < R_{z} < 90 µm, insbesondere bei R_{z} = 15 bis 20 µm liegt.

## Patentansprüche

1. Verschleißhemmende, farbabweisende Beschichtung von Druckmaschinenkomponenten, die ein verschleißfestes Material in Form einer Oxidkeramikschicht aus den Stoffen AL₂O₃, TiO₂, Cr₂O₃, ZrO₂, SiO₂, Y₂O₃, CeO, CaO und MgO oder aus Mischungen der Oxidkeramiken oder in Form einer Hartmetallschicht aus WC/Co, WC/Ni, TiC/Ni, Cr₃C₂/Ni, NiCrBSi oder Molybdän oder aus Mischungen dieser Hartmetalle beinhaltet und mit einem Siegelstoff, bzw. Siegler aus der Gruppe der Polyorganosiloxane behandelt ist, der bei 100° C bis 170° C aushärtet.

2. Verschleißhemmende, farbabweisende Beschichtung nach Anspruch 1, **dadurch gekennzeichnet, daß** als Siegler Polyhydrogenmethylsiloxan verwendet ist.

3. Verschleißhemmende, farbabweisende Beschichtung nach Anspruch 1, **dadurch gekennzeichnet, daß** die vor Verschleiß schützende Beschichtung eine Dicke von 0,03 bis 1,5 mm, vorzugsweise 0,1 mm aufweist.

4. Verfahren zur Beschichtung von Druckmaschinenkomponenten **dadurch gekennzeichnet, daß** in einem ersten Schritt eine vor Verschleiß schützende Schicht aus Oxidkeramik oder Hartmetall aufgebracht wird und in einem zweiten Schritt eine Versiegelung samt thermischer Aushärtung mit stark farbabweisenden Eigenschaften erfolgt unter Verwendung eines Sieglers vom Typ Polyorganosiloxan, insbesondere Polyhydrogenmethylsiloxan.

5. Verfahren nach Anspruch 4, **dadurch gekennzeichnet, daß** nach dem Beschichten der Druckmaschinenkomponenten erst ein Schleif- und/oder Poliervorgang der Schichtoberfläche erfolgt und erst anschließend die Versiegelung mit einem Siegler vom Typ Polyorganosiloxan samt Aushärtung erfolgt.

6. Verfahren nach einem der Ansprüche 4 und 5, **dadurch gekennzeichnet, daß** die Aushärtung der Versiegelung nur bei Temperaturen von 100° C bis 170° C erfolgt.

7. Verfahren nach einem der vorhergehenden Ansprüche, **dadurch gekennzeichnet, daß** die Versiegelung ohne Ausbau der Komponente in der Druckmaschine erfolgt.

8. Verfahren nach einem der vorhergehenden Ansprüche, **dadurch gekennzeichnet, daß** die Beschichtung, Versiegelung und Aushärtung auf einer Druckmaschinenkomponente erfolgt, die nicht aus Stahl, sondern aus Leichtbauwerkstoffen wie Aluminium, Magnesium, Titan oder faserverstärktem Kunststoff besteht.

9. Verfahren nach Anspruch 4, **dadurch gekennzeichnet, daß** die vor Verschleiß schützende Oxidkeramik oder Hartmetallschicht durch thermisches Spritzen wie atmosphärisches Plasmaspritzen oder Halogenflammspritzen aufgebracht wird.

10. Verfahren nach einem der vorhergehenden Ansprüche, **dadurch gekennzeichnet, daß** die vor Verschleiß schützende Oxidkeramik oder Hartmetallschicht durch Beschichtungsprozesse wie PVD (Physical Vapour Deposition), CVD (Chemical Vapour Deposition), Sintern, Heißisostatpressen, Galvanik, Sprengplattieren, Auftragsschweißen, Auflöten, Klebetechniken oder Reaktiwerfahren aufgebracht wird.

11. Verfahren nach einem der vorhergehenden Ansprüche, **dadurch gekennzeichnet, daß** eine Oberflächenrauhigkeit der vor Verschleiß schützenden Schicht funktionsgerecht eingestellt wird, die zwischen 1,0 µm < R_{z} < 90 µm, vorzugsweise bei R_{z} = 15 bis 20 µm liegt.

## Claims

1. A wear-retardant, ink-repellent coating of printing-machine components that contains a wear-resistant material in the form of an oxide-ceramic layer made of the substances Al₂O₃, TiO₂, Cr₂O₃, ZrO₂, SiO₂, Y₂O₃, CeO, CaO and MgO or of mixtures of the oxide ceramics or in the form of a hard-metal layer consisting of WC/Co, WC/Ni, TiC/Ni, Cr₃C₂/Ni, NiCrBSi or molybdenum or of mixtures of these hard metals and that is treated with a sealing substance or sealant selected from the group comprising the polyorganosiloxanes, curing at 100 °C to 170 °C.

2. Wear-retardant, ink-repellent coating according to Claim 1, **characterised in that** polyhydrogenmethylsiloxane is used as the sealant.

3. Wear-retardant, ink-repellent coating according to Claim 1, **characterised in that** the coating protecting against wear has a thickness from 0.03 mm to 1.5 mm, preferably 0.1 mm.

4. A process for coating printing-machine components, **characterised in that** in a first step a layer protecting against wear is applied consisting of oxide ceramic or hard metal and in a second step a sealing together with thermal curing with strongly ink-repellent properties is carried out using a sealer of the polyorganosiloxane type, in particular polyhydrogenmethylsiloxane.

5. Process according to Claim 4, **characterised in that** after the coating of the printing-machine components firstly an operation for grinding and/or polishing the surface of the layer is carried out and only subsequently is the sealing with a sealer of the polyorganosiloxane type carried out together with curing.

6. Process according to one of Claims 4 and 5, **characterised in that** the curing of the seal is carried out only at temperatures from 100 °C to 170 °C.

7. Process according to one of the preceding claims, **characterised in that** the sealing is carried out without removing the component in the printing machine.

8. Process according to one of the preceding claims, **characterised in that** the coating, sealing and curing are carried out on a printing-machine component that does not consist of steel but consists of lightweight constructional materials such as aluminium, magnesium, titanium or fibre-reinforced plastic.

9. Process according to Claim 4, **characterised in that** the oxide ceramic or hard-metal layer protecting against wear is applied by thermal spraying such as atmospheric plasma spraying or halogen flame spraying.

10. Process according to one of the preceding claims, **characterised in that** the oxide ceramic or hard-metal layer protecting against wear is applied by coating processes such as PVD (Physical Vapour Deposition), CVD (Chemical Vapour Deposition), sintering, hot isostatic pressing, electroplating, explosive cladding, surface welding, soldering, adhesive techniques or reactive processes.

11. Process according to one of the preceding claims, **characterised in that** a surface roughness of the layer protecting against wear is adjusted to be appropriate to its function, said surface roughness amounting to between 1.0 µm < R_{z} < 90 µm, preferably amounting to R_{z} = 15 µm to 20 µm.

## Revendications

1. Revêtement anti-usure, répulsif à l'encre, de composants de machine à imprimer, qui contient un matériau résistant à l'usure sous forme d'une couche de céramique oxydée, faite des matières Al₂O₃, TiO₂, Cr₂O₃, ZrO₂, SiO₂, Y₂O₃, CeO, CaO et MgO ou de mélanges des céramiques oxydées, ou bien sous forme d'une couche de métal dur en WC/Co, WC/Ni, TiC/Ni, Cr₃C₂/Ni, NiCrBSi ou molybdène ou en des mélanges de ces métaux durs, et qui a été traité avec une matière glaçante du groupe des polyorganosiloxanes, qui durcit à des températures de 100 °C à 170 °C.

2. Revêtement anti-usure, répulsif à l'encre, selon la revendication 1, **caractérisé en ce que** du polyhydrométhylsiloxane est employé comme matière glaçante.

3. Revêtement anti-usure, répulsif à l'encre, selon la revendication 1, **caractérisé en ce que** le revêtement protégeant de l'usure présente une épaisseur de 0,03 à 1,5 mm, de préférence de 0,1 mm.

4. Procédé pour doter d'un revêtement des composants de machine à imprimer, **caractérisé en ce que**, dans une première étape, une couche de céramique oxydée ou de métal dur, protégeant de l'usure, est appliquée et, dans une deuxième étape, un glaçage est réalisé avec des propriétés de forte répulsion de l'encre, conjointement avec un durcissement thermique, moyennant l'utilisation d'une matière glaçante du type polyorganosiloxane, en particulier de polyhydrométhylsiloxane.

5. Procédé selon la revendication 4, **caractérisé en ce que**, après la formation du revêtement sur les composants de machine à imprimer, une opération de meulage et/ou de polissage de la surface libre de la couche est tout d'abord effectuée et ce n'est qu'à la suite de cela que le glaçage est réalisé avec une matière glaçante du type polyorganosiloxane, conjointement avec le durcissement.

6. Procédé selon l'une des revendications 4 et 5, **caractérisé en ce que** le durcissement du glaçage s'effectue seulement à des températures de 100 °C à 170 °C.

7. Procédé selon l'une des revendications précédentes, **caractérisé en ce que** le glaçage se fait dans la machine à imprimer, sans démontage du composant.

8. Procédé selon l'une des revendications précédentes, **caractérisé en ce que** le revêtement, le glaçage et le durcissement s'effectuent sur un composant de machine à imprimer qui n'est pas réalisé en acier, mais en des matériaux de construction légers, tels que de l'aluminium, du magnésium, du titane ou de la matière plastique renforcée par des fibres.

9. Procédé selon la revendication 4, **caractérisé en ce que** la céramique oxydée ou la couche de métal dur, protégeant de l'usure, est appliquée par une projection thermique, telle qu'une projection au plasma ou une projection à la flamme à halogène, sous atmosphère.

10. Procédé selon l'une des revendications précédentes, **caractérisé en ce que** la céramique oxydée ou la couche de métal dur, protégeant de l'usure, est appliquée par des procédures de revêtement telles que le PVD (dépôt physique en phase vapeur), le CVD (dépôt chimique en phase vapeur), le frittage, la compression isostatique à température élevée, la galvanisation, le placage par explosion, le chargement par soudage, le brasage, des techniques de collage ou des procédés réactifs.

11. Procédé selon l'une des revendications précédentes, **caractérisé en ce que** l'on ajuste, d'une manière conforme à la fonction prévue, une rugosité de la surface de la couche protégeant de l'usure, qui se situe entre 1,0 µm < R_{z}< 90 µm, de préférence à R_{z}= 15 à 20 µm.
